# FASCICULE DE BREVET EUROPEEN

(11) **EP 0 328 452 B1**
(45) Date de publication et mention de la délivrance du brevet: **05.05.1993**
(21) Numéro de dépôt: 89400347.4
(22) Date de dépôt: 08.02.1989
(51) Int. Cl.: B22C 1/22, B22C 9/12

(54) **Procédé de fabrication de noyaux céramiques pour fonderie**
Verfahren zur Herstellung von keramischen Gusskernen
Process for manufacturing ceramic foundry cores

(30) Priorité: 10.02.1988 FR 8801535
(43) Date de publication de la demande: 16.08.1989
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Flochel, Jean-Pierre, F-95000 Cergy (FR)
(74) Mandataire: Moinat, François

(56) Documents cités:
- EP-A- 0 056 662
- EP-A- 0 179 649
- FR-A- 2 213 120
- FR-A- 2 336 998
- FR-A- 2 371 257
- FR-A- 2 569 586

## Description

La présente invention concerne un procédé de fabrication de noyaux céramiques pour fonderie à partir d'une pâte thermoplastique.

L'utilisation de noyaux de fonderie d'un type dits "céramiques" est notamment connue dans certaines applications qui imposent l'obtention d'un ensemble de caractéristiques et de critères sévères de qualité comme la tenue aux hautes températures, l'absence de réactivité, la stabilité dimensionnelle et de bonnes caractéristiques mécaniques. Parmi ces applications présentant de telles exigences, on citera notamment les applications aéronautiques et par exemple, l'obtention en fonderie d'aubes de turbine pour turboréacteurs. Le perfectionnement des procédés de fonderie, évoluant de la fonderie équiaxe à la fonderie par solidification dirigée ou monocristalline, a encore accru ces exigences concernant les noyaux dont l'utilisation et la complexité sont imposées par la recherche des hautes performances pour les pièces à obtenir, comme c'est le cas par exemple pour les aubes creuses à refroidissement interne.

Des exemples de composition connues destinées à la préparation de tels noyaux sont donnés par FR-A 2 371 257 et comportent essentiellement de la silice fondue, de la farine de zircon et de la cristobalite qui est une forme de silice cristallisée, une résine de silicone étant utilisée comme liant et des éléments additionnels en faibles quantités tels que lubrifiant et catalyseur étant ajoutés. Le procédé de préparation est également décrit. Selon FR-A-2 569 586, l'adjonction de catalyseur est évitée en tirant profit dans le procédé de préparation de certaines propriétés de la résine utilisée.

EP-A- 0179 649 mentionne l'emploi de polyéthylène-glycol entant que liant dans des charges céramiques à base de silice fondue et de cristobalite.

Les solutions antérieures connues n'ont pas toutefois donné entière satisfaction dans certaines applications particulières de fonderie à solidification dirigée ou monocristalline à des aubes de turbine. Des améliorations ont notamment été recherchées concernant les états de surface et une diminution de la rugosité des noyaux obtenus en vue également de faciliter la mise en oeuvre, en évitant la présence d'odeurs dues à certains produits ainsi qu'en permettant une opération de calibrage des noyaux avant cuisson et enfin, en perfectionnant le procédé de préparation des noyaux, notamment par la réduction de la durée des cycles de cuisson et leur simplification. Les solutions antérieures ont laissé également subsister pour certaines applications des problèmes de fragilité des noyaux ou une stabilité dimensionnelle insuffisante. Ces problèmes sont résolus et des résultats améliorés sont obtenus au moyen d'un procédé de fabrication de noyaux céramiques pour fonderie obtenus à partir d'une pâte thermoplastique constituée d'une charge céramique, composée de silice fondue, de zircon et de cristobalite et d'un liant organique et d'additifs éventuels, comportant,dans une première étape, la réalisation du mélange pour obtenir ladite pâte, dans une deuxième étape, l'injection dudit mélange dans un moule et dans une troisième étape, le traitement thermique du noyau qui a été mis en forme, caractérisé en ce que le liant organique utilisé est à base de polyéthylène-glycol ayant une masse molaire comprise entre 1400 et 1600 et en ce que la pâte est injectée à une température comprise entre 50 et 100°C dans un moule à température ambiante et en ce que ledit procédé comporte un cycle unique de cuisson en quatre séquences :
(a) - montée en température jusqu'à 300°C, à une vitesse comprise entre 30°C et 50°C par heure,
(b) - montée de la température de 300°C jusqu'à la température maximale, à une vitesse comprise entre 100°C et 200°C par heure,
(c) - maintien en palier à ladite température maximale, pendant une durée comprise entre 4 et 5 heures,
(d) - refroidissement rapide par air pulsé,

de manière à assurer, à la fois, l'élimination du liant, une consolidation par frittage du matériau des noyaux et une stabilisation de leur structure par transformation de silice amorphe en cristobalite, la durée totale du cycle de cuisson étant comprise entre 24 et 36 heures.

Selon les applications, la température maximale peut être de 1200°C ou 1250°C.

D'autres caractéristiques et avantages de l'invention seront mieux compris à la lecture de la description qui va suivre d'exemples de modes de réalisation de l'invention.

La charge minérale utilisée dans la présente invention est constituée, comme connu, d'un mélange à granulométries convenables, de silice fondue (ou vitreuse), de zircon et de cristobalite. De bons résultats sont obtenus en utilisant une charge comportant, pour 100 parties en poids, de 60% à 85% en poids d'une silice fondue composée elle-même, pour 15 à 80% du poids de la charge, d'une silice fondue de granulométrie 0 à 63 micromètres et, pour 0 à 60% du poids de la charge, d'une silice fondue de granulométrie de 0 à 100 micromètres, de 15 à 35% en poids de zircon de granulométrie 0 à 50 micromètres et de 1% à 5% en poids de cristobalite sous forme d'une farine qui est un matériau en poudre fine présentant une granulométrie inférieure à 50 micromètres. De préférence, la cristobalite est utilisée sous forme de farine fine de granulométrie inférieure à 20 micromètres.

La présence de cristobalite, et de préférence en granulométrie très fine, a été retenue dans les compositions conformes à l'invention. Il est en effet connu que les matériaux contenant de la silice amorphe (ou fondue) ont une tenue au fluage faible. L'obtention de noyaux de fonderie utilisables à hautes températures impose par conséquent une transformation de la silice amorphe en cristobalite qui est la seule phase stable de la silice entre 1470°C et 1710°C et également la phase qui présente la meilleure tenue au fluage, propriété recherchée dans l'utilisation des noyaux de fonderie. Dans les compositions décrites ci-dessus conformes à l'invention, la cristobalite présente à l'origine agit comme accélérateur de dévitrification de la silice fondue en cristobalite lors d'une montée en température. Un autre résultat remarquable et avantage important obtenu, est que les noyaux de fonderie après cuisson ne subissent aucune variation dimensionnelle notable lorsqu'ils sont portés aux températures d'utilisation de l'ordre de 1500°C.

Cette charge minérale est incorporée, habituellement en deux ou trois fois dans un mélangeur à un produit fondu constitué par le liant organique qui comporte, pour 100 parties en poids de charge minérale, de 15 à 20 parties en poids d'un polyéthylène-glycol, le polymère se présentant de manière remarquable et conforme à l'invention, sous une forme à masse molaire moyenne comprise entre 1400 et 1600, et par un agent démoulant selon une proportion de 0,2 à 0,5 partie en poids, constitué de préférence de stéarate de calcium. Cette réalisation du mélange constitue la première étape, connue en soi, du procédé de fabrication de noyaux céramiques pour fonderie conforme à l'invention.
Après mélange, on obtient ainsi une pâte thermoplastique, qui peut être concassée ou broyée en vue de poursuivre les étapes suivantes, de principe connu en soi, de la préparation des noyaux de fonderie.

A titre d'exemples non limitatifs, on donne ci-après la composition de pâtes thermoplastiques utilisées dans le procédé de fabrication de noyaux conforme à l'invention.

### EXEMPLE 1

La pâte thermoplastique, pour 100 parties en poids de charge minérale composée de :
- 77% de silice fondue, de granulométrie 0 à 63 micromètres,
- 20% de zircon, de granulométrie 0 à 50 micromètres,
- 3% de cristobalite, de granulométrie 2 à 5 micromètres

comporte un agent démoulant constitué de :
-0,5 parties en poids de stéarate de calcium
et un liant organique constitué de :
- 18 parties en poids de polyéthylène-glycol de masse molaire 1550
- 4,5 parties en poids d'alcool céthylique.

### EXEMPLE 2

Pour 100 parties en poids de charge minérale de la même composition que dans l'exemple 1 décrit ci-dessus, la pâte thermoplastique comporte les mêmes quantités de stéarate de calcium et d'alcool céthylique et 20 parties en poids de polyéthylène-glycol de masse molaire 1550.

### EXEMPLE 3

On conserve les mêmes constituants dans les mêmes proportions que dans les exemples précédents 1 et 2, sauf le polyéthylène-glycol de masse molaire 1550 qui est utilisé en 17 parties en poids et la granulométrie de la silice fondue utilisée est choisie de 0 à 50 micromètres.

### EXEMPLE 4

Les constituants de la pâte thermoplastique diffèrent de ceux de l'exemple précédent 3 uniquement par la silice fondue qui dans ce cas est apportée sous deux formes :
- 17% de granulométrie 0 à 50 micromètres
- et 60% de granulométrie 0 à 100 micromètres.

A partir de ces pâtes thermoplastiques conformes à l'invention, la mise en forme des noyaux de fonderie fait appel aux procédés connus, tels que le moulage par injection thermoplastique à la presse. Cette injection du mélange dans un moule constitue la deuxième étape du procédé de fabrication de noyaux. De manière remarquable, conforme à l'invention, le mélange est injecté dans ce cas entre 50°C et 100°C dans un moule à température ambiante, où il se solidifie.
L'invention concerne également la troisième étape du procédé amélioré de fabrication des noyaux de fonderie. En effet, au cours de cette troisième étape, comme il est connu dans son principe, un noyau de fonderie après mise en forme doit être soumis, avant utilisation pour la coulée de pièces, à un traitement thermique.

Pour cette opération, le noyau peut être soit, placé dans un moule préformé, soit, et c'est le mode préférentiel appliqué par la présente invention, placé dans un lit de sable d'alumine qui noie le noyau. Il peut également être souhaitable d'enduire la surface du noyau à l'aide d'un produit antiadhérent tel qu'un produit de type PTFE avant l'introduction dans le sable. On notera que le mode de cuisson retenu, "en sable", procure également un gain de temps de fabrication en permettant l'enfournement d'un nombre plus élevé de noyaux. Dans tous les cas, le sable utilisé présente des propriétés de bon pouvoir absorbant, vis-à-vis des produits de décomposition des liants et du PTFE.

Ledit traitement thermique, de manière remarquable conforme à l'invention, est constitué par un cycle unique de cuisson qui comporte quatre séquences :
- (a) une montée en température jusqu'à 300°C, à une vitesse comprise entre 30°C à 50°C par heure ;
- (b) une montée en température de 300°C jusqu'à la température maximale, à une vitesse comprise entre 100°C et 200°C par heure ;
- (c) un maintien en palier à ladite température maximale, pendant une durée comprise entre 4 et 5 heures ;
- (d) un refroidissement rapide par air pulsé.

Ce procédé permet d'assurer une évacuation uniforme des liants et une consolidation suffisante du noyau par frittage, et d'obtenir une bonne reproductibilité dimensionnelle des noyaux.
Tout en assurant la bonne qualité des résultats, le cycle de cuisson de noyaux de fonderie ainsi défini a une durée totale notablement réduite par rapport aux solutions connues antérieurement. Le choix du liant organique constitué de polyéthylène-glycol semble être un facteur particulièrement déterminant pour l'obtention de ces résultats. Dans certaines applications particulières, mettant en oeuvre des noyaux de forme complexe et pour lesquels, compte-tenu des applications, notamment à des aubes de turbine pour turbomachines à hautes performances, des critères de qualité stricts sont imposés, la montée en température, à l'étape (b) du cycle de cuisson, pour une température maximale du 1200°C ou 1250°C, a ainsi été effectuée en 9 heures et le refroidissement, à l'étape (d) du cycle de cuisson, a été effectué en 12 heures, ce qui conduit à une durée totale du cycle de cuisson de 36 heures.

Un autre résultat remarquable qui a une répercussion directe sur les coûts du procédé par réduction des durées est que le cycle de cuisson qui vient d'être décrit est l'unique cuisson appliquée auxdits noyaux. En effet, ce cycle unique assure à la fois l'élimination des liants, la consolidation du matériau des noyaux par frittage et la stabilisation de la structure, grâce à la présence de cristobalite.

Les noyaux obtenus présentent des propriétés intéressantes qui ont été mises en évidence à la suite d'essais, notamment sur éprouvettes et parmi lesquelles on peut relever :
- une température d'utilisation jusqu'à 1550°C ;
- un module de rupture de 110 kg/cm² à 1100°C après 5 minutes et de 95 kg/cm² à 1500°C après 15 minutes ;
- une densité apparente de 1,72 et une densité réelle de 2,4 ;
- une porosité de 28% ;
- une expansion thermique à 1000°C de 0,13% à 0,16%.

Une correction éventuelle des noyaux après injection est possible par redressage dans un calibre grâce à la malléabilité des pâtes thermoplastiques conformes à l'invention. Cet avantage ainsi que l'absence de déformation des noyaux lors des opérations suivant la mise en forme semblent dus à l'influence du liant organique constitué de polyéthylène-glycol. En effet, ce composant présente des propriétés de solidification progressive, sans rupture brutale de ses propriétés de viscosité entre 50°C et 100°C, au contraire de nombre de liants utilisés antérieurement. La stabilité dimensionnelle et l'absence de fluage constituent ainsi des avantages importants des noyaux de fonderie obtenus à partir des pâtes thermoplastiques utilisées dans un procédé de fabrication conforme à l'invention.

## Revendications

1. Procédé de fabrication de noyaux céramiques pour fonderie à partir d'une pâte thermoplastique constituée d'une charge céramique, composée de silice fondue, de zircon et de cristobalite et d'un liant organique et d'additifs éventuels, comportant, dans une première étape, la réalisation du mélange pour obtenir ladite pâte, dans une deuxième étape, l'injection dudit mélange dans un moule et dans une troisième étape, le traitement thermique du noyau qui a été mis en forme caractérisé en ce que le le liant organique utilisé est à base de polyéthylène-glycol ayant une masse molaire comprise entre 1400 et 1600 et en ce que, lors de la deuxième étape, la pâte est injectée à une température comprise entre 50°C et 100°C dans un moule à température ambiante, et lors de la troisième étape, ledit traitement thermique comporte un cycle unique de cuisson selon les quatre séquences suivantes:
(a) - une montée en température jusqu'à 300°C, à une vitesse comprise entre 30°C et 50°C par heure ;
(b) - une montée de la température de 300°C jusqu'à la température maximale à une vitesse comprise entre 100°C et 200°C par heure ;
(c) - maintien en palier à ladite température maximale, pendant une durée comprise entre 4 et 5 heures ;
(d) - refroidissement rapide par air pulsé,
de manière à assurer à la fois l'élimination du liant, une consolidation par frittage du matériau des noyaux et une stabilisation de leur structure par transformation de silice amorphe en cristobalite, la durée totale du cycle de cuisson étant comprise entre 24 et 36 heures.

2. Procédé de fabrication de noyaux de fonderie selon la revendication 1 dans lequel le polyéthylène-glycol utilisé a une masse molaire de 1500.

3. Procédé de fabrication de noyaux de fonderie selon la revendication 1 dans lequel le polyéthylène-glycol utilisé a une masse molaire de 1550.

4. Procédé de fabrication de noyaux de fonderie selon l'une des revendications 2 ou 3 dans lequel la durée de montée de 300°C à la température maximale, à la séquence (b), de la troisième étape, est de 9 heures et la durée du refroidissement, à la séquence (d) de la troisième étape est de 12 heures, la durée totale d'un cycle étant de 36 heures.

5. Procédé de fabrication de noyaux de fonderie selon l'une quelconque des revendications 2 à 4 dans lequel la température maximale atteinte à ladite séquence (b) et maintenue à ladite séquence (c) de la troisième étape est de 1200°C.

6. Procédé de fabrication de noyaux de fonderie selon l'une quelconque des revendications 2 à 4 dans lequel la température maximale atteinte à ladite séquence (b) et maintenu à ladite séquence (c) de la troisième étape est de 1250°C.

## Patentansprüche

1. Verfahren zur Herstellung von keramischen Gußkernen, ausgehend von einer thermoplastischen Paste aus einem keramischen Füllstoff, gebildet aus Quarzgut, Zirkon und Kristobalit, und einem organischen Bindemittel und gegebenenfalls weiteren Zusatzstoffen, wobei in einer ersten Stufe die Mischung zur Gewinnung der Paste hergestellt wird, in der zweiten Stufe die Mischung in eine Form eingesprüht wird und in der dritten Stufe eine thermische Behandlung des in der Form gebildeten Kerns erfolgt,
dadurch gekennzeichnet,
daß das verwendete organische Bindemittel ein solches auf der Basis eines Polyethylenglykols mit einem Molekulargewicht zwischen 1400 und 1600 ist und daß in der zweiten Stufe die Paste mit einer Temperatur zwischen 50 °C und 100 °C in eine auf Raumtemperatur befindliche Form eingespritzt wird und daß im Verlauf der als dritte Stufe durchgeführten thermischen Behandlung ein Einzelzyklus für das Einbrennen mit folgenden vier Teilschritten erfolgt:
(a) Erhöhung der Temperatur auf 300 °C mit einer Geschwindigkeit zwischen 30 K und 50 K pro Stunde,
(b) Erhöhung der Temperatur über 300 °C bis zur Maximaltemperatur mit einer Geschwindigkeit zwischen 100 K und 200 K pro Stunde,
(c) Belassung bei dieser Maximaltemperatur während einer Zeitdauer zwischen 4 und 5 Stunden und
(d) rasche Abkühlung mittels Umwälzluft,
zwecks Entfernung des Bindemittels, Verfestigung des Kernmaterials durch Sintern und Stabilisierung der Struktur durch Umwandlung der amorphen Kieselsäure in Kristobalit bei einer Gesamtdauer vom Einbrennzyklus zwischen 24 und 36 Stunden.

2. Verfahren zur Herstellung von Gußkernen gemäß Anspruch 1, wobei der verwendete Polyethylenglykol ein Molekulargewicht von 1500 hat.

3. Verfahren zur Herstellung von Gußkernen gemäß Anspruch 1, wobei der verwendete Polyethylenglykol ein Molekulargewicht von 1550 hat.

4. Verfahren zur Herstellung von Gußkernen gemäß einem der Ansprüche 2 oder 3, wobei die als Teilschritt (b) der dritten Stufe durchgeführte Erhöhung der Temperatur von 300 °C bis auf die Maximaltemperatur während neun Stunden erfolgt und die als Teilschritt (d) der dritten Stufe durchgeführte Abkühlung während 12 Stunden erfolgt und die Gesamtdauer von einem Zyklus 36 Stunden beträgt.

5. Verfahren zur Herstellung von Gußkernen gemäß einem der Ansprüche 2 bis 4, wobei die in dem Teilschritt (b) angestrebte Maximaltemperatur und in dem Teilschritt (c) der dritten Stufe aufrechterhaltene Temperatur 1200 °C beträgt.

6. Verfahren zur Herstellung von Gußkernen gemäß einem der Ansprüche 2 bis 4, wobei die in dem Teilschritt (b) angestrebte Maximaltemperatur und in dem Teilschritt (c) der dritten Stufe aufrechterhaltene Temperatur 1250 °C beträgt.

## Claims

1. Process for the manufacture of ceramic cores for metal casting, from a thermoplastic paste consisting of a ceramic filler composed of molten silica, of zircon and of cristobalite and of an organic binder and of optional additives, comprising, in a first stage, the production of the mixture to obtain the said paste, in a second stage, the injection of the said mixture into a mould and, in a third stage, the heat treatment of the core which has been formed, characterised in that the organic binder employed is based on polyethylene glycol which has a molecular mass of between 1400 and 1600 and in that, during the second stage, the paste is injected at a temperature of between 50°C and 100°C into a mould at room temperature and, during the third stage, the said heat treatment comprises a single firing cycle according to the following four sequences:
(a) - a rise in temperature up to 300°C at a rate of between 30°C and 50°C per hour;
(b) - a rise in temperature from 300°C up to the maximum temperature at a rate of between 100°C and 200°C per hour;
(c) - keeping the said maximum temperature level for a period of between 4 and 5 hours;
(d) - rapid cooling using pulsated air,
so as to ensure at the same time the removal of the binder, a consolidation of the material of the cores by sintering and a stabilisation of their structure by conversion of amorphous silica to cristobalite, the total duration of the firing cycle being between 24 and 36 hours.

2. Process for the manufacture of foundry cores according to Claim 1, in which the polyethylene glycol employed has a molecular mass of 1500.

3. Process for the manufacture of foundry cores according to Claim 1, in which the polyethylene glycol employed has a molecular mass of 1550.

4. Process for the manufacture of foundry cores according to either of Claims 2 and 3, in which the duration of the rise from 300°C to the maximum temperature in the sequence (b) of the third stage is 9 hours and the duration of the cooling in the sequence (d) of the third stage is 12 hours, the total duration of a cycle being 36 hours.

5. Process for the manufacture of foundry cores according to any one of Claims 2 to 4, in which the maximum temperature reached in the said sequence (b) and maintained in the said sequence (c) of the third stage is 1200°C.

6. Process for the manufacture of foundry cores according to any one of Claims 2 to 4, in which the maximum temperature reached in the said sequence (b) and maintained in the said sequence (c) of the third stage is 1250°C.
